# EUROPÄISCHE PATENTSCHRIFT

(11) **EP 1 054 776 B1**
(45) Veröffentlichungstag und Bekanntmachung des Hinweises auf die Patenterteilung: **10.04.2002**
(21) Anmeldenummer: 98939554.6
(22) Anmeldetag: 29.06.1998
(51) Int. Cl.: B41M 5/165

(54) **VERWENDUNG VON ALKOXYLIERTEN FETTSÄURENIEDRIGALKYLESTERN**
USE OF ALKOXYLATED FATTY ACID LOW ALKYL ESTERS
UTILISATION D'ESTERS D'ALKYLE INFERIEUR D'ACIDE GRAS ALCOXYLES

(30) Priorität: 07.07.1997 DE 19728899
(43) Veröffentlichungstag der Anmeldung: 29.11.2000
(73) Patentinhaber: Cognis Deutschland GmbH, 40589 Düsseldorf (DE)
(72) Erfinder: ABRIBAT, Benoît, F-91490 Dannemois (FR)
(86) Internationale Anmeldenummer: EP9803963
(87) Internationale Veröffentlichungsnummer: WO9902349

(56) Entgegenhaltungen:
- EP-A1- 0 263 987
- EP-A1- 0 697 293
- EP-A2- 0 593 192
- US-A- 5 472 489

## Beschreibung

### Gebiet der Erfindung

Die Erfindung betrifft die Verwendung von alkoxylierten Fettsäureniedrigalkylestern als Lösemittel für farberzeugende Zubereitungen sowie einem Verfahren zur Herstellung von Durchschreibpapieren.

### Stand der Technik

Handelsübliche Durchschreibpapiere bestehen in der Regel aus zwei Blättern, von denen das obere ("CB-sheet") an seiner Unterseite mit einer mikroverkapselten Farbvorstufe (Reaktiv I) und das andere ("CF-sheet") an seiner Oberseite mit einer Farbentwicklerzusammensetzung (Reaktiv II) beschichtet ist. Bei Anwendung von mechanischem Druck, z.B. beim Schreiben oder durch den Anschlag einer Schreibmaschine, wird die Kapsel des Reaktivs I zerdrückt, wodurch es freigesetzt wird und sich mit dem Reaktiv II in einer chemischen Reaktion unter Farbentwicklung verbindet. Als Lösemittel für das mikroverkapselte Reaktiv haben sich Mischungen von Kerosin mit Alkylnaphthalinen, teilhydrierten Terphenylen, Diarylmethanderivaten, Dibenzylderivaten oder Chlorparaffinen zwar bewährt, aus ökotoxikologischen Gründen besteht jedoch Bedarf an weniger bedenklichen Problemlösungen. Pflanzliche Öle sind für den gleichen Anwendungszweck zwar vorgeschlagen worden, haben sich wegen ihrer mangelnden solubilisierenden Eigenschaften jedoch nicht durchsetzen können.

Aus der europäischen Patentanmeldung **EP-A 0390432** ist der Einsatz nichtionischer Tenside als Dispergatoren für farbgebende Stoffe in einem hydrophoben Lösemittel bekannt. Gegenstand der europäischen Patentanmeldung **EP-A 0487347** ist die Verwendung von Mischungen von Polyglycolethern und Dialkylestern als Lösemittel für farbgebende Zubereitungen. In diesem Zusammenhang wird weiterhin in der europäischen Patentanmeldung **EP-A 0593192** (Wiggins Teape Group) die Verwendung von ein- oder mehrbasigen Estern, speziell Methylestern als Lösemittel vorgeschlagen. Bei diesen Estern besteht jedoch das Problem, daß sie einen unzureichenden Trübungspunkt aufweisen und zudem wegen ihres Eigengeruchs nur sehr eingeschränkt eingesetzt werden können.

Die Aufgabe der vorliegenden Erfindung hat somit darin bestanden, neue Lösungsmittel für farberzeugende Zubereitungen zur Verfügung zu stellen, die frei von den oben geschilderten Nachteilen sind.

### Beschreibung der Erfindung

Gegenstand der Erfindung ist die Verwendung von alkoxylierten Fettsäureniedrigalkylestern als Lösemittel für farberzeugende Zubereitungen in Form von Mikrokapseln zur Herstellung von druckempfindlichen Durchschreibpapieren.

Überraschenderweise wurde gefunden, daß alkoxylierte Fettsäureniedrigalkylester ausgezeichnete Löseeigenschaften für die farberzeugenden Zubereitungen aufweisen und zudem geruchlich einwandfrei sind.

### Alkoxylierte Fettsäureniedrigalkylester

Unter dem Begriff Fettsäureniedrigalkylester versteht der Fachmann Ester von Fettsäuren mit niederen aliphatischen Alkoholen mit 1 bis 4 Kohlenstoffatomen. Üblicherweise folgen die alkoxylierten Ester der Formel **(I)**,

**R**^{**1**}**CO(CH**_{**2**}**CHR**^{**2**}**O)**_{**n**}**R**^{**3**} **(I)**

in der R¹CO für einen linearen oder verzweigten, gesättigten oder ungesättigten Acylrest mit 6 bis 22, vorzugsweise 12 bis 18 Kohlenstoffatomen, R² für Wasserstoff oder eine Methylgruppe, R³ für lineare oder verzweigte Alkylreste mit 1 bis 4 Kohlenstoffatomen und n für Zahlen von 1 bis 10, vorzugsweise 2 bis 5 steht. Typische Beispiele sind die Anlagerungsprodukte von 1 bis 10, vorzugsweise 2 bis 5 Mol Ethylenoxid und/oder Propylenoxid an Ester der Capronsäure, Caprylsäure, 2-Ethylhexansäure, Caprinsäure, Laurinsäure, Isotridecansäure, Myristinsäure, Palmitinsäure, Palmoleinsäure, Stearinsäure, Isostearinsäure, Ölsäure, Elaidinsäure, Petroselinsäure, Linolsäure, Linolensäure, Elaeostearinsäure, Arachinsäure, Gadoleinsäure, Behensäure und Erucasäure sowie deren technische Mischungen mit Ethanol, Propanol, Isopropylalkohol, Butanol, tert-Butanol und insbesondere Methanol. Vorzugsweise werden Anlagerungsprodukte von 2 bis 5 Mol Ethylenoxid an Kokosfettsäuremethylester eingesetzt. Die Herstellung der Ester erfolgt nach den Verfahren des Stands der Technik, beispielsweise durch Insertion des Alkylenoxids in die Carbonylesterbindung in Gegenwart von calcinierten Hydrotalciten, wie dies beispielsweise in der Europäischen Patentschrift **EP-B1 0474644** (Henkel) beschrieben wird.

### Reaktiv I (mikroverkapselte Farbvorstufen)

Als mikroverkapselte Reaktive I, welches es im Sinne der Erfindung zu lösen gilt, kommen beispielsweise folgende Stoffe in Frage: Phthalide wie etwa 3,3-bis(4-dimethylaminophenyl)-6-dimethylaminophthalid (CVL) oder 3,3-bis(1-octyl-2-methylindol-3-yl)phthalid; Fluorane wie etwa 2'-anilino-6'diethylamino-3'-methylfluoran, 6'-dimethylamino-2'-(N-ethyl-N-phenylamino-4'-methylfluoran), 2'-N-methyl-N-phenylaminofluoran-6'-N-ethyl-N(4-methylphenylaminofluoran oder 3'-chlor-6'-cyclohexylaminofluoran; Spirobipyrane wie etwa 3'-i-propyl-7-dibenzylamino-2,2'-spirobi-(2H-1-benzopyran). Ebenfalls in Betracht kommen Triphenylmethylverbindungen wie sie beispielsweise in der europäischen Patentanmeldung **EP-A 0263569** genannt werden. Die Reaktivmenge kann 1 bis 10, vorzugsweise 4 bis 8 Gew.-% im Lösemittel betragen. Die Mikrokapseln können in an sich bekannter Weise hergestellt werden, beispielsweise durch Verkapselung in Gelatine oder anderen geeigneten Polymeren bzw. durch in situ Polymerisation von entsprechenden Monomeren, in diesem Zusammenhang wird auf den einschlägigen Stand der Technik verwiesen, der zu diesem Thema in der EP-A 0593192 genannt ist. Die Mikrokapseln werden anschließend üblicherweise mit einem geeigneten Bindemittel (z.B. Stärke oder eine Mischung aus Stärke und Carboxymethylcellulose) vermischt, um sie vor einer unerwünschten Öffnung zu schützen. Die Beschichtung der Papiere mit den Mikrokapseln kann in ebenfalls an sich bekannter Weise erfolgen, wobei die Menge in der Größenordnung von 1 bis 10, vorzugsweise 5 bis 7 g/m² liegt.

### Reaktiv II (Entwickler)

Als Farbentwickler kommen beispielsweise saure Tone **(US 3,753,761),** Phenolharze **(US 3,672,935, US 4,612,254)** oder deren Salze **(US 3,024,927, EP-A 0275107, DE-A 4110354)** in Frage.

### Verfahren

Ein weiterer Gegenstand der Erfindung besteht schließlich in einem Verfahren zur Herstellung von Durchschreibpapieren, bestehend aus einer farberzeugenden und einer farbentwickelnden Schicht, bei dem man
(a) farberzeugende Zubereitungen (Reaktiv I) in alkoxylierten Fettsäureniedrigalkylestern löst,
(b) die Lösungen zu Mikrokapseln verarbeitet und gegebenenfalls mit Bindern formuliert,
(c) Blätter ("CB-sheets") einseitig mit den Mikrokapseln beschichtet und
(d) jeweils mit Blättern ("CF-sheets") kombiniert, die einseitig eine Entwicklerbeschichtung aufweisen, mit der Maßgabe, daß man die CB- und CF-sheets so zusammenlegt, daß durch mechanischen Druck und Öffnung der Mikrokapseln die farberzeugenden Zubereitungen mit den Entwicklern unter Farbentwickiung abreagieren können. Die Durchschreibpapiere selbst können eine Stärke von 60 bis 90 µm und ein Gewicht von 35 bis 100, vorzugsweise 40 bis 60 g/m² aufweisen.

### Beispiele

**Beispiele 1 bis 6, Vergleichsbeispiele V1 bis V6.** Als erfindungsgemäße Lösemittel wurden Kokosfettsäure+2EO-methylester und Kokosfettsäure+10EO-methylester (Beispiele 1 bis 6) getestet; als Vergleichsbeispiele V1 bis V6 dienten eine Mischung aus Diisopropylnaphthalin in Kerosin bzw. Kokosfettsäuremethylester. Zunächst wurden die farbgebenden Komponenten (eine konventionelle Mischung aus grünen und schwarzen Fluoranen sowie rotem Bis-indolylphthalid) abgelöst, so daß 5 Gew.-%ige Zubereitungen entstanden. Bei 50 bis 55°C wurden die Lösungen in Gelatine verkapselt und zu einer Dispersion vermahlen. Diese wurde mit Wasser sowie einer Carboxymethylcelluloselösung versetzt und durch Zugabe von Essigsäure auf pH = 4,2 eingestellt, wobei Coazervation eintrat. Danach wurden die fertigen Mikrokapseln durch Zugabe von Base auf einen neutralen pH-Wert gebracht. Schließlich wurden die verschiedenen Mikrokapseldispersionen mit Stärke und gemahlener Cellulose als Binder formuliert und handelsübliches Papier (50 g/m²) damit beschichtet (Schichtdicke 5 bis 7 g/m²). Zur Prüfung auf Farbintensität wurde das mit den Mikrokapseln beschichtete CB-Papier zusammen mit dem entsprechenden, den Entwickler (saurer Montmorillonit) enthaltenden CF-Papier durch eine Kalandriermaschine geschickt, um die Mikrokapseln unter definierten Bedingungen aufzubrechen. Anschließend wurde die Farbintensität (sofort und nach 5 h) photometrisch gegen einen Standard (unbenutztes CF-Papier) bestimmt. Angegeben ist die Reflexion in Prozent der Ausgangsreflexion, d.h. je niedriger die Werte, desto intensiver die Farbe. Die Ergebnisse sind in Tabelle 1 zusammengefaßt.

**Tabelle 1**

| **Messung der Farbintensität** | | | | |
|---|---|---|---|---|
| **Bsp.** | **Lösemittel** | **Beschichtung [g/m**^{**2**}**]** | **Reflexion [%-rel]** | |
| | | | **sofort** | **5 h** |
| 1 | C_{12/14}-Kokosfettsäure+2EO-methylester | 5 | 65,5 | 64,1 |
| 2 | C_{12/14}-Kokosfettsäure+2EO-methylester | 6 | 63,1 | 62,0 |
| 3 | C_{12/14}-Kokosfettsäure+2EO-methylester | 7 | 62,0 | 61,1 |
| 4 | C_{12/18}-Kokosfettsäure+10EO-methylester | 5 | 65,3 | 64,0 |
| 5 | C_{12/18}-Kokosfettsäure+10EO-methylester | 6 | 63,0 | 62,8 |
| 6 | C_{12/18}-Kokosfettsäure+10EO-methylester | 7 | 61,5 | 61,1 |
| V1 | Diisopropylnaphthalin/Kerosin (1:1) | 5 | 66,0 | 65,8 |
| V2 | Diisopropylnaphthalin/Kerosin (1:1) | 6 | 65,0 | 64,3 |
| V3 | Diisopropylnaphthalin/Kerosin (1:1) | 7 | 64,1 | 63,9 |
| V4 | C_{12/14}-Kokosfettsäuremethylester | 5 | 65,8 | 65,7 |
| V5 | C_{12/14}-Kokosfettsäuremethylester | 6 | 64,1 | 63,8 |
| V6 | C_{12/14}-Kokosfettsäuremethylester | 7 | 63,8 | 63,1 |

Die Beispiele und Vergleichsbeispiele zeigen, daß die Verwendung der erfindungsgemäßen alkoxylierten Fettsäurealkylester zu Durchschreibpapieren führt, die sich durch eine höhere Farbintensität auszeichnen. Obschon die Ursache hierfür noch nicht geklärt ist, scheint ein Zusammenhang mit dem Trübungspunkt der Lösemittel zu bestehen. Ein weiterer Vorteil besteht darin, daß die unter Einsatz der erfindungsgemäß zu verwendenden Lösemittel hergestellten Papiere geruchlich einwandfrei waren, während die Vergleichspapiere entweder einen deutlichen Kerosin- oder Fettgeruch aufwiesen.

## Patentansprüche

1. Verwendung von alkoxylierten Fettsäureniedrigalkylestern als Lösemittel für farberzeugende Zubereitungen in Form von Mikrokapseln zur Herstellung von druckempfindlichen Durchschreibpapieren.

2. Verwendung nach Anspruch 1, **dadurch gekennzeichnet, daß** man alkoxylierte Fettsäureester der Formel **(I)** einsetzt,
**R**^{**1**}**CO(CH**_{**2**}**CHR**^{**2**}**O)**_{**n**}**R**^{**3**} **(I)**
in der R¹CO für einen linearen oder verzweigten, gesättigten oder ungesättigten Acylrest mit 6 bis 22 Kohlenstoffatomen, R² für Wasserstoff oder eine Methylgruppe, R³ für lineare oder verzweigte Alkylreste mit 1 bis 4 Kohlenstoffatomen und n für Zahlen von 1 bis 10 steht.

3. Verwendung nach den Ansprüchen 1 und 2, **dadurch gekennzeichnet, daß** man Fettsäureester der Formel (I) einsetzt, in der R¹CO für einen linearen Acylrest mit 12 bis 18 Kohlenstoffatomen steht.

4. Verwendung nach den Ansprüchen 1 bis 3, **dadurch gekennzeichnet, daß** man Fettsäuremethylester einsetzt.

5. Verwendung nach den Ansprüchen 1 bis 4, **dadurch gekennzeichnet, daß** man farberzeugende Zubereitungen (Reaktiv I) einsetzt, die ausgewählt sind aus der Gruppe, die gebildet wird von Phthaliden, Fluoranen, Spirobipyranen und Triphenylmethylverbindungen.

6. Verwendung nach den Ansprüchen 1 bis 5, **dadurch gekennzeichnet, daß** man die farberzeugenden Stoffe (Reaktiv I) in Mengen von 1 bis 10 Gew.-% - bezogen auf das Lösemittel - einsetzt.

7. Verfahren zur Herstellung von Durchschreibpapieren, bestehend aus einer farberzeugenden und einer farbentwickelnden Schicht, bei dem man
(a) farberzeugende Zubereitungen (Reaktiv I) in alkoxylierten Fettsäureniedrigalkylestern löst,
(b) die Lösungen zu Mikrokapseln verarbeitet,
(c) Blätter ("CB-sheets") einseitig mit den Mikrokapseln beschichtet und
(d) jeweils mit Blättern ("CF-sheets") kombiniert, die einseitig eine Entwicklerbeschichtung aufweisen,
mit der Maßgabe, daß man die CB- und CF-sheets so zusammenlegt, daß durch mechanischen Druck und Öffnung der Mikrokapseln die farberzeugenden Zubereitungen mit den Entwicklern unter Farbentwicklung abreagieren können.

8. Verfahren nach Anspruch 7, **dadurch gekennzeichnet, daß** man Durchschreibpapier mit einem Gewicht von 35 bis 100 g/m² herstellt.

## Claims

1. The use of alkoxylated fatty acid lower alkyl esters for colour-producing preparations in the form of microcapsules for the production of pressure-sensitive carbon papers.

2. The use claimed in claim 1, **characterized in that** alkoxylated fatty acid esters corresponding to formula (I):
R¹CO(CH₂CHR²O)ₙR³ (I)
in which R¹CO is a linear or branched, saturated or unsaturated acyl group containing 6 to 22 carbon atoms, R² is hydrogen or a methyl group, R³ represents linear or branched alkyl groups containing 1 to 4 carbon atoms and n is a number of 1 to 10,
are used.

3. The use claimed in claims 1 and 2, **characterized in that** fatty acid esters corresponding to formula (I) where R¹CO is a linear acyl group containing 12 to 18 carbon atoms are used.

4. The use claimed in claims 1 to 3, **characterized in that** fatty acid methyl esters are used.

5. The use claimed in claims 1 to 4, **characterized in that** colour-producing preparations (reactive **I**) selected from the group consisting of phthalides, fluorans, spirobipyrans and triphenyl methyl compounds are used.

6. The use claimed in claims 1 to 5, **characterized in that** the colour-producing preparations (reactive **I**) are used in quantities of 1 to 10% by weight, based on the solvent.

7. A process for the production of carbon papers consisting of a colour-producing layer and a colour-developing layer, **characterized in that**
(a) colour-producing preparations (reactive **I**) are dissolved in alkoxylated fatty acid lower alkyl esters,
(b) the solutions are processed to microcapsules,
(c) CB sheets are coated with the microcapsules on one side and
(d) are combined with CF sheets having a developer coating on one side,
with the proviso that the CB and CF sheets are placed together in such a way that, through mechanical pressure and opening of the microcapsules, the colour-producing preparations are able to react off with the developers in a colour-developing reaction.

8. A process as claimed in claim 7, **characterized in that** carbon papers with a weight of 35 to 100 g/m² are produced.

## Revendications

1. Utilisation d'esters alkyliques inférieurs d'acides gras alcoxylé comme solvants pour préparations colorantes sous forme de microcapsules en vue de la fabrication de papier calque sensible à la pression.

2. Utilisation selon la revendication 1,
**caractérisée en ce qu'**
on utilise des esters d'acides gras alcoxylés de formule (I)
R¹CO(CH₂CHR²O)ₙR³ (I)
dans laquelle R¹CO représente un radical acyle linéaire ou ramifié, saturé ou insaturé, comportant de 6 à 22, R² représente un hydrogène ou un groupe mcthyle. R³ représente des radicaux alkyle linéaires ou ramifiés comportant de 1 à 4 atomes de carbone et n représente des nombres allant de 1 à 10.

3. Utilisation selon les revendications 1 et 2,
**caractérisée en ce qu'**
on utilise des esters d'acides gras de formule (I) dans lesquels R¹CO représente un radical acyle linéaire comportant de 12 à 18 atomes de carbone.

4. Utilisation selon les revendications 1 à 3,
**caractérisée en ce qu'**
on utilise des esters méthyliques d'acides gras.

5. Utilisation selon les revendications 1 à 4,
**caractérisée en ce qu'**
on utilise des préparations colorantes (réactif I) qui sont choisies dans le groupe formé par les phtalides, les fluoranes, les spirobipyranes et les composés de triphénylméthyle.

6. Utilisation selon les revendications 1 à 5,
**caractérisée en ce qu'**
on utilise les matériaux colorants (réactif I) à des quantités de 1 à 10 % en poids par rapport au solvant.

7. Procédé de fabrication de papiers calques constitués d'une couche colorante et d'une couche de révélateur, dans laquelle
(a) on dissout des préparations colorantes (réactif I) dans des esters alkyliques inférieurs d'acides gras alcoxylés,
(b) on met les solutions dans des microcapsules,
(c) on recouvre les feuilles (feuilles CB) sur un côté avec les microcapsules et
(d) on les combine à chaque fois avec des feuilles (feuilles CF) qui présentent sur un côté une couche de révélateur,
sous réserve que les feuilles CB et CF sont assemblées de manière que par pression mécanique et ouverture des microcapsules les préparations colorantes puissent réagir avec les révélateurs avec développement d'une couleur.

8. Procédé selon la revendication 7,
**caractérisé en ce qu'**
on produit des papiers calques ayant un poids de 35 à 100 g/m².
